# EUROPÄISCHE PATENTSCHRIFT

(11) **EP 3 931 381 B1**
(45) Veröffentlichungstag und Bekanntmachung des Hinweises auf die Patenterteilung: **21.06.2023**
(21) Anmeldenummer: 20709517.5
(22) Anmeldetag: 27.02.2020
(51) Int. Cl.: D01F 9/22, D01D 10/00

(54) **VERFAHREN ZUR IONISIERENDEN BESTRAHLUNG VON TEXTILEN POLYACRYLNITRILFASERN UND DEREN VERWENDUNG ALS CARBONFASERPRÄKURSOR**
METHOD OF IONIZING IRRADIATION OF TEXTILE POLYACRYLONITRILE FIBRES AND USE THEREOF AS CARBON FIBRE PRECURSOR
PROCÉDÉ D'IRRADIATION IONISANTE DE FIBRES TEXTILES EN POLYACRYLONITRILE ET LEUR UTILISATION COMME PRÉCURSEUR DE LA FIBRE DE CARBONE

(30) Priorität: 01.03.2019 DE 102019105292
(43) Veröffentlichungstag der Anmeldung: 05.01.2022
(73) Patentinhaber: Deutsche Institute für Textil- und Faserforschung Denkendorf, 73770 Denkendorf (DE)
(72) Erfinder: KÖNIG, Simon, 70186 Stuttgart (DE); GIEBEL, Elisabeth, 73734 Esslingen (DE); BUCHMEISER, Michael R., 73630 Remshalden (DE); WEGO, Andreas, Jürgen, 40231 Düsseldorf (DE); HERBERT, Christian, 41540 Dormagen (DE)
(74) Vertreter: Meissner Bolte Partnerschaft mbB
(86) Internationale Anmeldenummer: PCT/EP2020/055203
(87) Internationale Veröffentlichungsnummer: WO 2020/178149

(56) Entgegenhaltungen:
- WO-A1-2017/194103
- KR-A- 20160 140 268
- US-A1- 2016 348 283

## Beschreibung

Die Erfindung betrifft ein Verfahren zur Elektronenbestrahlung von textilen Polyacrylnitrilfasern sowie deren Verwendung zur Herstellung von Carbonformkörpern, insbesondere Carbonfasern.

Als Carbonfasern werden mindestens 92 Gew.-% Kohlenstoff enthaltende flexible, längliche Formkörper bezeichnet, die aus organischen polymeren Präkursoren hergestellt werden.

Nach derzeitigem Stand der Technik ist der vorrangig verwendete Präkursor bei der Carbonfaserherstellung Polyacrylnitril, das Polymer des Acrylnitrils. Zur Herstellung von Carbonfasern werden Polyacrylnitrilfasern zuerst oxidativ stabilisiert und anschließend carbonisiert. Gegebenenfalls wird die Carbonfaser danach noch graphitisiert. Bei der oxidativen Stabilisierung wird das Polyacrylnitril zyklisiert und dehydriert, also bei Temperaturen von 200 bis 300°C unter Luft in eine polyaromatische Struktur überführt. Dieser Temperaturbereich wird im Folgenden Zyklisierungstemperatur genannt. Die resultierende polyaromatische Struktur wird im Folgenden Ox-PAN genannt. Die polyaromatische Struktur des Ox-PAN ermöglicht die hohe Kohlenstoffausbeute bei der anschließenden Carbonisierung. Bei dieser wird das Ox-PAN unter Abspaltung von COz und HCN durch Pyrolyse in eine turbostratische Modifikation des Kohlenstoffs überführt.

Als Polyacrylnitril werden üblicherweise nicht nur das Homopolymer des Acrylnitrils bezeichnet, sondern auch Co- und Terpolymere, bestehend aus Acrylnitril und Comonomeren, wie Vinylacetat, Methylacrylat, Methylmethacrylat, Itaconsäure, Acrylsäure, Acrylamid und weitere. Für Carbonfasern haben sich nach derzeitigem Stand der Technik hochmolekulare Terpolymere, bestehend aus meist über 95 Gew.-% Acrylnitril und bis zu 5 Gew.-% weiterer Comonomere, vorrangig Methylacrylat und Itaconsäure, mit einem zahlenmittleren Molekulargewicht von etwa 120 000 bis 1 500 000 g/mol als besonders geeignete Präkursorpolymere herausgestellt, welche im Folgenden als CF-PAN bezeichnet werden. Die besondere Eignung für Carbonfasern ergibt sich vorrangig aus den thermischen Eigenschaften eines solchen Terpolymers. Insbesondere Comonomere mit einer oder mehreren Carboxylgruppen führen zu einer Erniedrigung der Zyklisierungstemperatur und einem breiteren Temperaturfenster der stattfindenden Zyklisierungsreaktionen. Die Itaconsäure ist deshalb mit ihren zwei Carboxylgruppen ein oft verwendetes Comonomer für CF-PAN. Die thermischen Eigenschaften können über Dynamische Differenzkalorimetrie (DSC) gemäß DIN EN ISO 11357-5:2014-07 verifiziert werden. Wesentliche Kenngröße ist hierbei die Onsettemperatur der Zyklisierungsreaktion, gemessen unter Luft, im Folgenden *T*_{onset-Z} genannt, analog zu *T*_{ei,r} in DIN EN ISO 11357-5:2014-7. Typische Werte für *T*_{onset-Z} bei einem CF-PAN sind 200 bis 240°C, je nach Zusammensetzung des CF-PANs. Eine weitere Kenngröße ist die Temperatur der höchsten Exothermie, gemessen unter Luft, im Folgenden *T*_{Peak-Z} genannt, analog zu *T*_{p,r} in DIN EN ISO 11357-5:2014-7. *T*_{Peak-Z} beträgt für CF-PANs typischerweise 280-300°C. Der Abstand von *T*_{onset-Z} und *T*_{Peak-Z} sollte möglichst groß sein, um eine Überhitzung oder gar ein Verbrennen der Faser während der oxidativen Stabilisierung zu vermeiden, für CF-PAN beträgt dieser typischerweise >60°C.

Polyacrylnitril wird zumeist durch Nass- oder Trockenspinnen in Faserform überführt. Die Produktivität der Spinnanlage korreliert hierbei mit Molekulargewicht und Comonomergehalt dergestalt, dass ein höheres Molekulargewicht oder ein niedrigerer Comonomergehalt die Produktivität senken.

Polyacrylnitrilfasern werden derzeit nicht nur zur Carbonfaserherstellung, sondern in deutlichem Maße vorrangig für Textilien verwendet, insbesondere für Heim-und Outdoortextilien sowie Arbeits- und Sportbekleidung. Für diese textilen Anwendungen wird zu Gunsten der Produktivität üblicherweise Polyacrylnitril mit einem niedrigeren zahlenmittleren Molekulargewicht von etwa 30 000 bis 250 000 g/mol und einem Comonomeranteil von bis zu 15 Gew.-% verwendet, im Folgenden Textil-PAN genannt. Als Comonomere werden beim Textil-PAN meist Vinylacetat, Methylacrylat und weitere verwendet. Nur selten werden Comonomere mit Carboxylgruppen eingesetzt, da jene, wie bereits erwähnt, zu einem niedrigeren *T*_{onset-Z} führen. Ein niedriger *T*_{onset-Z} ist für Textil-PAN meist nicht gewünscht, da die Zyklisierungsreaktionen mit einer Farbänderung einhergehen. Carboxylgruppen enthaltende Comonomere würden bei Textil-PAN also zu unerwünschten Verfärbungen bei erhöhter Temperatur, zum Beispiel beim Bügeln, führen. Das niedrige Molekulargewicht und der hohe Comonomeranteil des Textil-PANs ermöglicht höhere Spinnlösungskonzentrationen und somit eine höhere Produktivität. Textil-PAN-Fasern sind deshalb pro Kilogramm etwa 50% günstiger als CF-PAN-Fasern. Da bei der Carbonfaserherstellung nach derzeitigem Stand der Technik der Präkursor, also die CF-PAN-Fasern, etwa die Hälfte der Kosten der resultierenden Carbonfaser ausmachen, würde die Verwendung von Textil-PAN-Fasern die Kosten der Carbonfaserherstellung potentiell um etwa 25% reduzieren.

Im Vergleich zu CF-PAN sind die thermischen Eigenschaften des Textil-PANs allerdings für die Carbonfaserherstellung nachteilig. *T*_{onset-Z} liegt typischerweise bei 240 bis 300°C. Dadurch führt der Einsatz von Textil-PAN zu höheren Energiekosten bei der Temperierung der oxidativen Stabilisierung. Außerdem ist der Abstand von *T*_{onset-Z} und *T*_{Peak-Z} kleiner. Die Differenz liegt meist bei 10°C bis 50 °C. Dieses engere Temperaturfenster der Zyklisierungsreaktion führt zu Problemen bei der Handhabung des Stabilisierungsschrittes, da schon kleine Temperaturschwankungen im Stabilisierungsofen zu einer deutlich höheren Exothermie der Zyklisierungsreaktion führen. Auch ein Überhitzen eines Multifilaments mit großem Gesamtdurchmesser, wie beispielsweise eines industrieüblichen "heavy tow" (50 000 Filamente), ist aufgrund eben jener Exothermie denkbar.

Dies führt im schlimmsten Fall zu der Entzündung und dem Abbrennen der Faser im Stabilisierungsofen. Außerdem sind die mechanischen Eigenschaften der Carbonfasern aus Textil-PAN meist deutlich schlechter als die der Carbonfasern aus CF-PAN. Aufgrund dessen wurde über lange Zeit trotz des günstigen Preises von der Verwendung eines Textil-PANs zur Carbonfaserherstellung abgesehen.

Eine Möglichkeit der Veränderung der thermischen Eigenschaften von PAN ist die Bestrahlung des PANs mit energiereicher Strahlung, wie Gammastrahlen oder Elektronenstrahlen. Durch diese Strahlung werden Radikale im Backbone des Polymers erzeugt. Die Menge der erzeugten Radikale korreliert mit der Dosis der Bestrahlung. Dadurch sind kürzere Stabilisierungszeiten möglich. Dies wurde bereits 1996 in der JPH0827619A beschrieben. In diesem Dokument werden an Luft mit Elektronen bestrahlte Fasern stabilisiert und carbonisiert, wobei die Stabilisierungszeit im Vergleich zu einer Stabilisierung ohne vorherige Bestrahlung verkürzt wurde. Verwendet wurde ein CF-PAN mit 0,1-10 Gew.-% carbonsäurehaltigem Comonomer. Die resultierenden Carbonfasern erreichen für CF-PAN übliche Zugfestigkeiten von 3,0-3,5 GPa und 220 bis 250 GPa E-Modul. Nach der in diesem Dokument offenbarten technischen Lehre werden zwar beim Stabilisierungsschritt Kosten eingespart, die wesentlich entscheidenderen Präkursorkosten sind aber wegen der Verwendung von CF-PAN statt Textil-PAN unverändert.

Jüngst wurde außerdem in KR 20160140268A eine Möglichkeit aufgezeigt, wie auch Textil-PAN durch Elektronenbestrahlung in seinen thermischen Eigenschaften derart verändert werden kann, dass es für die Carbonfaserherstellung geeignet ist. Die Elektronenbestrahlung führte zu einem niedrigeren *T*_{onset-Z} und einem breiteren Temperaturfenster der Zyklisierungsreaktion, also einem größeren Abstand von *T*_{onset-Z} und *T*_{Peak-Z} von >50°C. Bei der Bestrahlung wurden Beschleunigungsspannungen von >1 MV gewählt. Die Bestrahlungsdosis lag in den Beispielen der bekannten Lehre zwischen 200 und 1500 kGy, beansprucht wurden 50-3000 kGy. Die Atmosphäre bei der Bestrahlung war Luft. Die Stabilisierung und die Carbonisierung wurden diskontinuierlich durchgeführt. In diesem Dokument wurde das große Einsparungspotential bei der Verwendung eines textilen Präkursors beschrieben, die erzielten mechanischen Eigenschaften von maximal 1,9 GPa Zugfestigkeit und 150 GPa E-Modul blieben allerdings deutlich hinter typischen mechanischen Eigenschaften von Carbonfasern aus CF-PAN-Fasern zurück. Der Kostenvorteil des günstigen Textil-PAN-Präkursors wird dadurch aufgewogen. Weitere relevante Informationen finden sich in den Dokumenten US 2016/348283, WO 2017/194103 und WO 2017/194103.

Ausgehend vom obigen Stand der Technik liegt der Erfindung deshalb die Aufgabe zu Grunde, ein Verfahren vorzuschlagen, das sich dadurch auszeichnet, dass es praktikabel und wirtschaftlich insbesondere zur Herstellung von Carbonfasern aus Textil-PAN anwendbar ist. Die aus Textil-PAN erzeugten Carbonfasern sollten in ihren mechanischen Eigenschaften die des Standes der Technik deutlich übertreffen und mit Carbonfasern aus CF-PAN vergleichbar sein, so dass das Einsparungspotential von etwa 25% der Carbonfaserproduktionskosten ausgeschöpft werden kann.

Die Aufgabe, von der die Erfindung ausgeht, wird gelöst durch ein Verfahren zur Bestrahlung und oxidativen Stabilisierung von PAN-Fasern zur Herstellung einer Präkursorfaser von Carbonfasern, dadurch gekennzeichnet, dass (1) die PAN-Fasern auf einem Homopolymer oder Copolymer von PAN beruhen, wobei das Homopolymer oder Copolymer vom PAN eine *T*_{onset-z}-Temperatur von mindestens 245°C, gemessen unter Luft (nach DIN EN ISO 11357-5:2014-07), ein zahlenmittleres Molekulargewicht von 20 000 bis 250 000 g/mol Polymethylmethacrylat-Molmassenäquivalenten (bestimmt nach DIN 55672-2:2016-03) sowie einen Gehalt an Comonomeren von nicht mehr als 15,0 Gew.-% aufweist, (2) die PAN-Fasern einer ionisierenden Bestrahlung mit Elektronenstrahlen in einer Inertgasatmosphäre mit einer Bestrahlungsdosis von 10 bis 5000 kGy unterworfen werden, (3) von den durch Bestrahlung erhaltenen E-PAN-Fasern die herabgesetzte *T*_{onset-z}-Temperatur unter Luft bestimmt wird (*T*_{onset-Z E-PAN}) (nach DIN EN ISO 11357-5:2014-07), darauf die oxidative Thermostabilisierung bei einer Starttemperatur von *T*_{onset-Z E-PAN} ± 30°C eingeleitet wird und die oxidative Thermostabilisierung bei ansteigender Temperatur bis zu einer Mindestdichte der oxidativ stabilisierten PAN-Faser (Ox-PAN) von 1,30 g/cm³ durchgeführt wird.

Die Erfindung zeigt vielfältige vorteilhafte Ausgestaltungen, die nachfolgend bezeichnet sind:
Es ist bevorzugt, dass das PAN ein zahlenmittleres Molekulargewicht von 30 000 bis 150 000 g/mol, insbesondere von 50 000 bis 120 000 g/mol, aufweist. Des Weiteren gilt es als Vorteil, dass der Comonomer-Gehalt vom PAN 0,0 bis 15,0 Gew.-%, insbesondere 0,0 bis 12,0 Gew.-% und besonders bevorzugt 0,0 bis 7,5 Gew.-% beträgt. Zudem ist es zweckmäßig, dass das Comonomer vom PAN eine Vinyl-Verbindung, insbesondere Vinylacetat, Propionsäurevinylester, Methylacrylat, Methylmethacrylat, Ethylacrylat, Propylacrylat, n-Butylacrylat, tert-Butylacrylat, Natriummethallylsulfonat, Natriumvinylsulfonat, Acrylamid, Methacrylamid und/oder Vinylacetamid darstellt. Besonders bevorzugt ist es, wenn die PAN-Fasern Textil-PAN-Fasern darstellen.

Die ionisierende Bestrahlung erfolgt im erfindungsgemäßen Verfahren mit Elektronenstrahlen in einer Inertgasatmosphäre, insbesondere in einer Stickstoffatmosphäre. In diversen Versuchen zeigte sich überraschenderweise, dass eine Inertgasatmosphäre gegenüber Luft bei ansonsten identischen Prozessbedingungen zu besseren mechanischen Eigenschaften der resultierenden Carbonfasern führt. Dabei ist es bevorzugt, dass die Bestrahlungsdosis bei der ionisierenden Bestrahlung 70 bis 2500 kGy, insbesondere 300 bis 1000 kGy, beträgt. Die Beschleunigungsspannung beträgt bei der ionisierenden Bestrahlung mit Elektronenstrahlen vorzugsweise 100 bis 900 kV, insbesondere 160 bis 600 kV, wobei der Bereich von 180 bis 400 kV besonders bevorzugt ist. Ferner ist es bevorzugt, dass die Stromstärke bei der ionisierenden Bestrahlung mit Elektronenstrahlen 0,1 bis 100 mA, insbesondere 1 bis 50 mA und besonders bevorzugt 2 bis 10 mA beträgt.

Die bei der Erfindung anzuwendende oxidative Thermostabilisierung ist vielfältigen vorteilhaften Ausgestaltungen zugänglich: So ist es bevorzugt, dass die Starttemperatur bei der oxidativen Thermostabilisierung *T*_{onset-Z E-PAN} ± 20°C, insbesondere ± 10°C, beträgt. Vorzugsweise beträgt die Endtemperatur der oxidativen Thermostabilisierung *T*_{Peak-Z E-PAN} ± 30°C, insbesondere ± 20°C. Ferner ist es bevorzugt, dass die oxidative Thermostabilisierung bis zu einer Dichte des oxidativ thermostabilisierten PANs (Ox-PAN) von 1,30 bis 1,5 g/cm³, insbesondere von 1,35 bis 1,39 g/cm³, durchgeführt wird. Es hat sich gezeigt, dass die Endtemperatur der oxidativen Thermostabilisierung vorzugsweise zwischen 250 und 300°C, insbesondere zwischen 260 und 290°C, liegt.

Außerdem ist es bevorzugt, dass zwischen der oxidativen Thermostabilisierung und der ionisierenden Bestrahlung, insbesondere Elektronenbestrahlung, möglichst wenig Zeit vergeht, besonders bevorzugt findet die oxidative Thermostabilisierung unmittelbar nach der ionisierenden Bestrahlung statt. Es ist bevorzugt, dass die Lagerungszeit zwischen ionisierender Bestrahlung und Carbonisierung weniger als einen Tag, vorzugsweise weniger als eine Stunde beträgt. Besonders wird es bevorzugt, dass die ionisierende Bestrahlung bei kontinuierlichem Fadenlauf der oxidativen Thermostabilisierung unmittelbar vorgeschaltet ist.

Das erfindungsgemäß erhaltene Erzeugnis lässt sich vorteilhaften Verwendungen zuführen. Bevorzugt ist allerdings die Verwendung der erfindungsgemäß erhaltenen oxidativ thermostabilisierten PAN-Fasern (Ox-PAN) zur Herstellung von Carbonfasern durch Carbonisierung, gegebenenfalls mit anschließender Graphitisierung.

Die der Erfindung zu Grunde liegende Aufgabe wird demzufolge durch ein vorteilhaftes Verfahren zur Stabilisierung von Formkörpern, insbesondere von Fasern, bestehend insbesondere aus Textil-PAN, gelöst. Dabei werden die Formkörper, insbesondere die Fasern, mit einer ionisierenden Bestrahlung, vorzugsweise mit Elektronenstrahlen, bestrahlt, bevorzugt in einer Inertgasatmosphäre, besonders bevorzugt in einer Stickstoffatmosphäre, gefolgt von einer oxidativen Thermostabilisierung, die vorzugsweise unmittelbar nach der Bestrahlung erfolgt, und welche ein Temperaturprofil aufweist, das auf die thermischen Eigenschaften des insbesondere bestrahlten Textil-PANs abgestimmt ist. Die dadurch erfindungsgemäß stabilisierten Formkörper bzw. Fasern können nach gängigen Methoden carbonisiert und gegebenenfalls graphitisiert werden. Die erfindungsgemäß hergestellten Carbonfasern entsprechen in ihren Eigenschaften typischen Carbonfasern aus CF-PAN.

Die Erfindung soll nachfolgend zur weitergehenden Erläuterung im Einzelnen dargestellt werden:

### 1. Ausgangsfaser

Als Ausgangsfaser wird gemäß der Erfindung insbesondere eine Faser aus "Textil-PAN" verwendet. Die Eigenschaften dieses PANs werden nachfolgend im Zusammenhang mit dem Begriff "Textil-PAN" erläutert. Selbst wenn eine Faser nicht ausdrücklich für die Herstellung von Textilien herangezogen wird, wird sie im Sinne der Erfindung als "Textil-PAN-Faser" bezeichnet. Das Textil-PAN hat vorzugsweise ein zahlenmittleres Molekulargewicht von 20 000 bis 250 000 g/mol, insbesondere von 30 000 bis 150 000 g/mol Polymethylmethacrylat-Molmassenäquivalenten gemäß DIN 55672-2:2016-03. Insbesondere vorteilhaft zeigt sich Textil-PAN mit einem zahlenmittleren Molekulargewicht von 50 000 bis 120 000 g/mol Polymethylmethacrylat-Molmassenäquivalenten.

Das erfindungsgemäß verwendete Textil-PAN ist außerdem dadurch gekennzeichnet, dass es einen *T*_{onset-Z}, gemessen unter Luft, von über 245°C hat, insbesondere über 250°C, und ganz besonders bevorzugt von 250 bis 300°C. Die *T*_{onset-Z}-Temperatur beträgt erfindungsgemäß vorzugsweise bis zu 320°C, insbesondere bis zu 300°C. Die *T*_{onset-Z}-Temperatur entspricht *T*_{ei,r} in DIN EN ISO 11357-5:2014-07 und stellt die extrapolierte Anfangstemperatur der Zyklisierungsreaktion des PANs unter Luft hin zum Ox-PAN dar. Darüber hinaus hat das erfindungsgemäß verwendete Textil-PAN ein *T*_{Peak-Z}, gemessen unter Luft, entsprechend *T*_{p,r} in DIN EN ISO 11357-5:2014-7, von 260 bis 360°C, insbesondere von 290 bis 320°C. *T*_{on-set-Z} und *T*_{Peak-Z} werden über DSC unter Luft im Temperaturabtastverfahren bestimmt, die zum Zwecke der Vergleichbarkeit verwendete Heizrate beträgt 10 K/min. Für die Messungen wurde ein TA-Instruments Q2000 Differential Scanning Kalorimeter mit Autosamplereinheit verwendet, als Messtiegel wurden die Aluminiumpfännchen "TZero" der Firma TA-Instruments eingesetzt.

Als Comonomere können diverse Comonomere mit einer Vinylgruppe in Frage kommen, wie sie typischerweise in Textil-PAN verwendet werden. Die Verwendung eines carbonsäurehaltigen Comonomers ist wegen der durch Bestrahlung steuerbaren thermischen Eigenschaften nicht notwendig. Insbesondere als Comonomere geeignet sind Vinylacetat, Propionsäurevinylester, Methylacrylat, Methylmethacrylat, Ethylacrylat, Propylacrylat, n-Butylacrylat, tert-Butylacrylat, Natriummethallylsulfonat, Natriumvinylsulfonat, Acrylamid, Methacrylamid und Vinylacetamid. Besonders bevorzugt sind die Comonomere Vinylacetat und Methylacrylat.

Der Comonomergehalt im Polymer beträgt im Hinblick auf die Produktivität beim Verspinnen des Polymers zwischen 0 und 15 Gew.-%, insbesondere zwischen 0 und 7,5 Gew.-%.

Typischerweise, aber nicht explizit darauf beschränkt, wird das erfindungsgemäße Textil-PAN über Lösungsspinnverfahren in Faserform überführt, insbesondere über Nass-, Trocken-, oder Airgap-Spinnen. Es wird hierbei erfindungsgemäß im Allgemeinen auf großtechnische Spinnverfahren für Polyacrylnitril zurückgegriffen, die über mehrere Jahrzehnte hinweg hinsichtlich Produktivität und Wirtschaftlichkeit optimiert wurden.

Gemäß der Erfindung haben die verwendeten Fasern aus vorzugsweise Textil-PAN zweckmäßigerweise einen Einzelfilamentdurchmesser von 5 bis 30 µm, insbesondere von 8 bis 18 µm und ganz besonders bevorzugt von 8 bis 13 µm. Vorteilhaft ist es auch, dass die Zugfestigkeiten der Faser zwischen 25 und 80 cN/tex liegen, insbesondere zwischen 35 und 60 cN/tex. Der E-Modul der Fasern beträgt vorzugsweise 500 bis 2500 cN/tex, besonders bevorzugt sind E-Moduln von 900 bis 1500 cN/tex und insbesondere von 950 bis 1250 cN/tex. Die Dehnung der Textil-PAN-Fasern beträgt vorzugsweise von 5 bis 25%, insbesondere von 8 bis 16%.

Für die erfolgreiche Verwirklichung der Erfindung ist es außerdem von Vorteil, wenn die textilen Fasern in einem Multifilament angeordnet sind, also die Fasern in einem potentiell endlosen Faserbündel, bestehend aus mehreren Filamenten, angeordnet sind. Das Multifilament besteht vorzugsweise aus 1000 bis 10 000 000 Filamenten, insbesondere aus 3000 bis 300 000 Filamenten.

### 2. Bestrahlung

Ein wesentliches Merkmal der Erfindung ist die ionisierende Bestrahlung der Fasern unter bevorzugter Verwendung eines Elektronenstrahls. Die resultierenden bestrahlten Textil-PAN-Fasern werden hier als E-PAN-Fasern bezeichnet.

Die Elektronenbestrahlung kann unter diversen atmosphärischen Bedingungen durchgeführt werden. Im Stand der Technik wird zumeist Luft verwendet. Es hat sich allerdings gezeigt, dass überraschenderweise eine erfindungsgemäße Inertgasatmosphäre, wie Stickstoff, zu besseren mechanischen Eigenschaften der Carbonfasern führt. In einer bevorzugten Ausgestaltung der Erfindung führte die Verwendung einer Inertgasatmosphäre bei der Bestrahlung der Textil-PAN-Fasern im Vergleich zur Verwendung von Luft zu Carbonfasern mit 31 % besserer Zugfestigkeit. Als Inertgas können diverse Gase, wie Helium, Neon, Argon, Krypton, Xenon, Stickstoff und Kohlenstoffdioxid, verwendet werden. Erfindungsgemäß insbesondere geeignet ist Stickstoff. Durch die Verwendung eines Inertgases bei der Bestrahlung wird außerdem die Bildung von Ozon verhindert, wodurch dieses nicht aus der Abluft entfernt werden muss.

Die zur Steuerung der thermischen Eigenschaften des E-PANs maßgeblich entscheidende Kenngröße der Elektronenbestrahlung ist die Bestrahlungsdosis. Abhängig von dieser werden *T*_{onset-Z} und *T*_{Peak-Z} derart zu niedrigeren Temperaturen hin verschoben, dass eine höhere Bestrahlungsdosis niedrigere Temperaturen *T*_{on-set-Z} und *T*_{Peak-Z} zur Folge hat. Diese im Vergleich zum unbestrahlten Textil-PAN beim E-PAN herabgesetzten *T*_{onset-Z} und *T*_{Peak-Z} werden im folgenden *T*_{onset-Z E-PAN} und *T*_{Peak-Z E-PAN} genannt. Erfindungsgemäß wird der Abstand von *T*_{onset-Z E-PAN} und *T*_{Peak-Z E-PAN} vorzugsweise auf etwa 40 bis 110°C, insbesondere auf 60 bis 90°C eingestellt. Bei unbestrahltem Textil-PAN beträgt der Abstand zwischen *T*_{onset-Z} und *T*_{Peak-Z} meist 10 bis 60°C. Der Abstand zwischen *T*_{onset-E-PAN} und *T*_{Peak-Z-E-PAN} ist also größer als derjenige zwischen *T*_{onset-Z} und *T*_{peak-Z}. Das Risiko, dass ein Textil-PAN-Multifilament bei der exothermen oxidativen Thermostabilisierung unkontrolliert überhitzt oder sogar abbrennt, ist dadurch minimiert.

Im Sinne der erfolgreichen Verwirklichung der Erfindung kann die Bestrahlungsdosis vorzugsweise 10 bis 10000 kGy, insbesondere 10 bis 5000 kGy betragen. Besonders bevorzugt sind Bestrahlungsdosen von 70 bis 1500 kGy, insbesondere von 300 bis 1000 kGy.

Ein weiterer wesentlicher Parameter der Elektronenbestrahlung ist die Beschleunigungsspannung. Je höher diese ist, desto tiefer wird ein Faserbündel vom Elektronenstrahl durchdrungen. Desto aufwändiger ist allerdings auch der Strahlenschutz und der nötige finanzielle Aufwand beim Anlagenbau. Ein Bestreben der Erfinder war es deshalb, eine möglichst niedrige Beschleunigungsspannung anzuwenden. Hohe Beschleunigungsspannungen von > 1 MV, wie sie im Stand der Technik verwendet werden, erhöhen unnötigerweise die erforderlichen Strahlenschutzvorkehrungen. Bei 900 kV werden bereits Elektronenstrahleindringtiefen in das Multifilament von > 3 mm erreicht, was > 250 übereinanderliegenden Einzelfilamenten entspricht. In Anbetracht dessen, dass die Multifilamente zur besseren Gasdiffusion typischerweise auf über > 10 Zentimeter aufgespreizt werden, wäre mit einer Beschleunigungsspannung von 900 kV ein Multifilament aus > 2 000 000 Einzelfilamenten bestrahlbar, was bereits um einen Faktor von 40 über den im derzeitigen Stand der Technik typischerweise verwendeten 50 K Multifilamenten liegt. Erfindungsgemäß haben sich deshalb Beschleunigungsspannungen von 100 bis 900 kV, insbesondere von 160 bis 600 kV und insbesondere bevorzugt 180 bis 400 kV als besonders vorteilhaft erwiesen.

Außerdem ist die Stromstärke eine weitere wichtige Größe der Bestrahlung. Aus Stromstärke, Beschleunigungsspannung und Zeit ergibt sich die Bestrahlungsdosis. Die Stromstärke bei der Bestrahlung mit Elektronenstrahlen beträgt vorzugsweise 0,1 bis 100 mA, wobei der bevorzugte Bereich 1 bis 15 mA, insbesondere 2 bis 10 mA, beträgt.

Die Bestrahlung kann diskontinuierlich oder kontinuierlich durchgeführt werden, im Hinblick auf einen technischen, kosteneffizienten Prozess, bei dem außerdem eine möglichst kurze Zeit zwischen Bestrahlung und oxidativer Thermostabilisierung vergehen sollte, erscheint die kontinuierliche Bestrahlung als vorteilhafter. Die Prozessgeschwindigkeit, bei der die Fasern kontinuierlich bestrahlt werden, beträgt vorzugsweise 0,5 bis 100 m/min, insbesondere 5 bis 50 m/min.

Während der kontinuierlichen Bestrahlung ist es darüber hinaus von Vorteil, wenn die zu bestrahlende Faser einer Zugkraft ausgesetzt ist, welche ein Schrumpfen der Faser verhindert. Diese Zugkraft liegt vorzugsweise zwischen 0,001 bis 1 cN/Filament, insbesondere zwischen 0,03 bis 0,3 cN/Filament.

### 3. Oxidative Thermostabilisierung

An die Bestrahlung der Faser aus Textil-PAN schließt sich erfindungsgemäß die oxidative Thermostabilisierung an. Die E-PAN-Fasern sind über mehrere Wochen lagerbar. Es wäre also denkbar, eine kontinuierliche Bestrahlung unmittelbar vor der oxidativen Thermostabilisierung "online" durchzuführen oder die Bestrahlung kontinuierlich durchzuführen, aber die Fasern danach abzulegen bzw. aufzuwickeln und eine beliebige Zeit zwischenzulagern. Es wurden deshalb Versuche durchgeführt, bei denen E-PAN-Fasern eine Stunde, einen Tag, eine Woche und 6 Wochen nach der Bestrahlung zu Ox-PAN-Fasern stabilisiert wurden. Die Ox-PAN Fasern wurden danach carbonisiert. Dabei zeigte sich, dass die mechanischen Eigenschaften der resultierenden Carbonfasern mit der Lagerungszeit zwischen Bestrahlung und Stabilisierung dahingehend korrelierten, dass eine längere Lagerungszeit die mechanischen Eigenschaften - vor allem die Zugfestigkeit - verschlechterte. Eine Lagerungszeit der E-PAN-Fasern von 6 Wochen reduzierte die Zugfestigkeit von resultierenden Carbonfasern im Schnitt um 18%, verglichen zu Carbonfasern, bei denen die Lagerungszeit etwa eine Stunde betrug.

Es ist also vorteilhaft, dass die Fasern unmittelbar nach der Bestrahlung oxidativ thermostabilisiert werden. "Unmittelbar" kann hierbei auch bedeuten, dass Stabilisierung und Bestrahlung durch eine kontinuierliche Fadenführung verbunden und in ihren Prozessgeschwindigkeiten aufeinander abgestimmt sind.

Die Atmosphäre bei der Stabilisierung sollte oxidierenden Charakter besitzen, besonders zweckmäßig ist deshalb die Verwendung von Luft.

Es hat sich gezeigt, dass es vorteilhaft ist, wenn die Temperatur bei der oxidativen Thermostabilisierung nicht konstant ist. Von Vorteil ist eine fortlaufend ansteigende Temperatur während der oxidativen Thermostabilisierung mit einer definierten Start- und Endtemperatur sowie einer definierten Stabilisierungszeit. Bevorzugt, aber nicht darauf beschränkt, wird dies durch die Verwendung eines Stabilisierungsofens mit mehreren Heizzonen bewältigt. Das Temperaturprofil über die Gesamtheit der Heizzonen zeichnet sich grundsätzlich dadurch aus, dass von der zweiten Heizzone an jede der Heizzonen eine höhere Temperatur als die vorherige hat.

Um das Temperaturprofil auf das E-PAN gemäß der Erfindung abzustimmen, müssen zuerst *T*_{onset-Z E-PAN} und *T*_{Peak-Z E-PAN} per DSC unter Luft gemäß DIN EN ISO 11357-5:2014-07 ermittelt werden, um herauszufinden, in welchem Temperaturbereich die Zyklisierungsreaktionen des E-PANs auftreten, die für die oxidativ thermische Stabilisierung nötig sind. Dabei sollten Heizraten von 10 K/min angewandt werden. Die Starttemperatur der oxidativen Thermostabilisierung sollte maximal 30°C, insbesondere vorzugsweise maximal 20°C, von *T*_{onset-Z E-PAN} abweichen, bevorzugt maximal 10°C. Die Endtemperatur der oxidativen Thermostabilisierung sollte maximal 30°C von *T*_{Peak-Z E-PAN} abweichen, bevorzugt maximal 20°C.

Eine erfolgreiche Stabilisierung im Sinne der Erfindung zeichnet sich außerdem dadurch aus, dass die Dichte der Ox-PAN-Faser mindestens 1,30 g/cm³ beträgt. Bevorzugt liegt die Dichte der Ox-PAN-Faser im Bereich von 1,35 bis 1,5 g/cm³, besonders bevorzugt zwischen 1,35 und 1,39 g/cm³. Falls die Dichte der resultierenden Ox-PAN-Fasern außerhalb dieses Dichtebereichs liegt, müssen entweder die Temperatur in den Heizzonen des Stabilisierungsofens oder die Prozessgeschwindigkeit verändert werden. Eine Erhöhung der Temperatur in den Heizzonen oder eine Verlangsamung der Prozessgeschwindigkeit führen zu einer höheren Dichte der Ox-PAN-Faser. Eine Erniedrigung der Temperatur oder eine Erhöhung der Prozessgeschwindigkeit führen zu einer niedrigeren Dichte der Ox-PAN-Faser. Diese iterative Parameterveränderung wird so lange durchgeführt, bis die Ox-PAN-Faser den entsprechenden Dichtebereich erreicht.

Die oxidativ thermische Stabilisierung dauert vorzugsweise 10 Minuten bis 4 Stunden, insbesondere 1 Stunde bis 3 Stunden, besonders bevorzugt 1 Stunde bis 2 Stunden. Es hat sich aber auch gezeigt, dass der Bereich von 1,5 bis 2,5 Stunden vorteilhaft ist.

Der Sauerstoffgehalt der Ox-PAN-Faser beträgt vorzugsweise 5 bis 25 Gew.-%, insbesondere 10 bis 15 Gew.-% und ganz besonders bevorzugt von 11 bis 13 Gew.-%.

Des Weiteren ist es für den Erfolg der Erfindung wichtig, dass die Fasern bei der Stabilisierung vorzugsweise einer Zugkraft ausgesetzt sind. Eine hohe Zugkraft bei der Stabilisierung führt üblicherweise zu besseren mechanischen Eigenschaften der resultierenden Carbonfasern. Aus der Höhe der Zugkraft ergibt sich außerdem eine Verstreckung oder ein Schrumpfen der Fasern während der Stabilisierung. Es hat sich gezeigt, dass es vor allem zu Beginn der oxidativ thermischen Stabilisierung von Vorteil ist, die Zugkraft so zu wählen, dass sich eine Verstreckung von 0 bis 50% ergibt, bevorzugt von 0 bis 10%. Die dabei auftretenden Zugkräfte betragen vorzugsweise 0,03 bis 1 cN pro Filament, insbesondere 0,05 bis 0,5 cN pro Filament, wobei der Bereich von 0,1 bis 0,3 cN pro Filament ganz besonders bevorzugt ist. Überraschenderweise zeigte sich außerdem, dass mit einer Erhöhung der Bestrahlungsdosis eine Erhöhung der Zugkräfte bei gleicher Verstreckung einhergeht.

### 4. Carbonisierung

Um eine Carbonfaser zu erhalten, werden die Ox-PAN-Fasern nach der Stabilisierung vorzugsweise unter einer Inertgasatmosphäre carbonisiert. Als Inertgase kommen Helium, Neon, Argon, Krypton, Xenon und Stickstoff in Frage, bevorzugt wird die Verwendung von Stickstoff.

Für den Grad der Carbonisierung und für die mechanischen Eigenschaften der resultierenden Carbonfasern maßgeblich entscheidend ist die Endtemperatur bei der Carbonisierung. Die Endtemperatur der Carbonisierung kann bis zu 1800°C betragen.

Die Carbonisierung kann kontinuierlich und diskontinuierlich durchgeführt werden. Bei der diskontinuierlichen Carbonisierung wird die Ox-PAN-Faser unter Inertgasatmosphäre von einer beliebigen Temperatur, üblicherweise Raumtemperatur, auf die Endtemperatur der Carbonisierung erwärmt. Die Heizrate bei der Carbonisierung liegt vorzugsweise zwischen 1 und 100 K/min, insbesondere zwischen 5 und 20 K/min. Die Ox-PAN-Faser sollte während der diskontinuierlichen Carbonisierung eine Zugkraft in Faserachse erfahren.

Außerdem, und in bevorzugter Weise, ist eine kontinuierliche Carbonisierung möglich. Bei der kontinuierlichen Carbonisierung werden die Ox-PAN Fasern über Galetten durch einen Carbonisierungsofen geleitet, welcher in vorteilhafter Ausgestaltung mehrere Heizzonen besitzt. Insbesondere bevorzugt ist die Verwendung mehrerer Carbonisierungsöfen. Bei der Verwendung von zwei konsekutiven Carbonisierungsöfen werden diese LT (low temperature)- und HT (high temperature)-Ofen genannt. Die Temperatur im LT-Ofen kann zwischen 200 und 1000°C betragen, bevorzugt zwischen 300 und 750°C. Dieser Temperaturbereich sollte im Ofen auch über mehrere Heizzonen komplett abgedeckt werden. Im HT-Ofen kann die Temperatur zwischen 800 und 1800°C betragen, bevorzugt zwischen 1000 und 1400°C.

Auch während der kontinuierlichen Carbonisierung ist es von Vorteil, wenn die Fasern eine Zugkraft erfahren. Diese sollte zu einer Gesamtverstreckung der Fasern von -10 bis +10% führen. Insbesondere ist es von Vorteil, wenn im LT-Ofen eine positive Verstreckung von 0,1 bis 15 % erreicht wird und im HT-Ofen eine negative Verstreckung bzw. ein Schrumpf von -0,1 bis -15 %. Die Wickelgeschwindigkeit bei der kontinuierlichen Carbonisierung sollte zwischen 0,5 und 50 m/min betragen und ist im Wesentlichen von der Größe der Carbonisierungsanlage abhängig.

Die Dichte der resultierenden Carbonfasern liegt vorzugsweise zwischen 1,65 und 1,9 g/cm³, insbesondere zwischen 1,7 und 1,8 g/cm³. Eine höhere Dichte geht oft mit einer Verbesserung der mechanischen Eigenschaften einher. Überraschenderweise führt die Bestrahlung der Multifilamente aus Textil-PAN bei vergleichbarer Dichte der Ox-PAN-Faser zu höheren Dichten der Carbonfasern.

### 5. Graphitisierung

Optional kann nach der Carbonisierung noch eine Graphitisierung durchgeführt werden. Bei dieser wird wie bei der Carbonisierung eine Inertgasatmosphäre verwendet. Als Inertgase kommen Helium, Neon, Argon, Krypton und Xenon in Frage. Bevorzugt wird die Verwendung von Argon.

Die Graphitisierung wird vorzugsweise zwischen 1800 und 3000°C durchgeführt. Erreicht wird dies über einen oder mehrere Graphitisierungsöfen, die jeweils bevorzugt mit mehreren Heizzonen ausgestattet sind. Die Starttemperatur der Graphitisierung kann zwischen 1800 und 2200°C betragen. Die Endtemperatur kann zwischen 2200 und 3000°C betragen.

In vorteilhafter Weise wird die Graphitisierung kontinuierlich durchgeführt. Während der Graphitisierung sollte das Multifilament eine Zugkraft erfahren. Diese liegt vorzugsweise zwischen 0,01 und 0,5 cN pro Filament. Die daraus resultierende Verstreckung liegt vorzugsweise zwischen -5 und +5%, insbesondere zwischen -2 und +2%.

Zusammenfassend lässt sich feststellen, dass mit der Erfindung, wie oben gezeigt, vielfältige Vorteile verbunden sind:
Die Erfindung betrifft ein einfaches, kostengünstiges Verfahren zur Elektronenbestrahlung von Multifilamenten, bestehend aus Textil-PAN, sowie deren Verwendung als Präkursor zur Herstellung von Carbonfasern.

Die Bestrahlung der Textil-PAN-Multifilamente ist in bevorzugter Weise unter Stickstoff durchzuführen. Diese Inertgasatmosphäre führt überraschenderweise zu besseren mechanischen Eigenschaften der resultierenden Carbonfasern. Außerdem erweist es sich als vorteilhaft, die oxidativ thermischer Stabilisierung unmittelbar nach der Bestrahlung durchzuführen. Durch eine definierte, bezüglich der thermischen Eigenschaften des Präkursors vorteilhaft gestaltete oxidativ thermische Stabilisierung kann das bestrahlte Multifilament in ein Ox-PAN-Multifilament überführt werden. Dieses kann unter Inertgasatmosphäre in Carbonfasern umgewandelt werden. Die resultierenden Carbonfasern weisen Bestwerte bei den Höchstzugfestigkeiten (nach DIN EN ISO 5079:1995) von durchschnittlich bis zu 3,1 ± 0,6 GPa auf. Der E-Modul weist im Durchschnitt bis zu 212 ± 9 GPa auf.

Demzufolge bezieht sich der Kern der vorliegenden Erfindung auf die Prozessführung bei der Elektronenbestrahlung und der oxidativ thermischen Stabilisierung.

Die vorliegende Erfindung soll nachfolgend durch verschiedene Beispiele noch näher erläutert werden:

### Beispiele

### Beispiel 1 (Bestrahlung, Stabilisierung und Carbonisierung von Textil-PAN 1)

500 m eines nassgesponnenes 3k Multifilaments von Textil-PAN 1 (93,5 Gew.-% Acrylnitril, 6 Gew.-% Methylacrylat, 0,5 Gew.-% Methallylsulfonat, Mₙ= 72 000 g/mol, PDI= 3,0, *T*_{onset-Z} = 249°C, *T*_{Peak-Z} = 299°C) wurde kontinuierlich (Wickelgeschwindigkeit = 6,6 m/min) mit 1000 kGy Elektronenstrahlung bei 200 kV Beschleunigungsspannung und 3,5 mA Stromstärke unter Stickstoff bestrahlt. Die mechanischen Eigenschaften des Multifilaments vor und nach Bestrahlung sind in Tabelle 1 angegeben.

**Tabelle 1**

| Faser | Zugfestigkeit [MPa] | E-Modul [GPa] | Dehnung [%] | Durchmesser [µm] | Dichte [g/cm³] |
|---|---|---|---|---|---|
| 0 kGy | 540 ± 35 | 11,3 ± 0,9 | 12,3 ± 0,8 | 12,1 ± 0,8 | 1,18 |
| E-PAN 1000 kGy | 520 ± 35 | 12,1 ± 0,8 | 11,1 ± 0,6 | 12,8± 0,5 | 1,18 |
| Ox-PAN | 330 ± 40 | 7,9 ± 1,0 | 19,3 ± 4,0 | 11,4 ± 0,9 | 1,36 |
| Carbonfaser | 2650 ± 600 | 206 ± 9 | 1,24 ± 0,25 | 7,0 ± 0,6 | 1,77 |

Anmerkung: Mechanische Eigenschaften eines nassgesponnenen 3K-Multifilaments bestehend aus Textil-PAN 1, unbestrahlt und elektronenbestrahlt unter Stickstoff mit einer Dosis von 1000 kGy, der resultierenden Ox-PAN Faser und der resultierenden Carbonfaser. Die Werte basieren auf 20 Einzelfasermessungen, bei der Carbonfaser auf 30 Einzelfasermessungen.

Anschließend wurde über eine DSC-Messung der bestrahlten Faser deren *T*_{onset-Z E-PAN} mit 204°C und ein *T*_{Peak-Z E-PAN} mit 282°C bestimmt. Das Multifilament wurde anschließend in einem Stabilisierungsofen mit 4 Heizkammern stabilisiert. Anhand des bestimmten *T*_{onset-Z E-PAN} wurde eine Temperatur von 210°C in Heizkammer 1 gewählt. In den folgenden Heizkammern 2 bis 4 wurden 225°C, 245°C und 265°C eingestellt. In Heizkammer 1 und 2 wurde die Faser jeweils 5% verstreckt. Die dabei auftretende Zugkraft betrug 426 cN in Heizkammer 1, 527 cN in Heizkammer 2, 428 cN in Heizkammer 3 und 460 cN in Heizkammer 4. Die Dichte des resultierenden Ox-PAN Multifilaments betrug 1,36 g/cm³. Die mechanischen Eigenschaften und die Dichte der Ox-PAN Fasern sind in Tabelle 1 zu sehen.

Die anschließende Carbonisierung wurde kontinuierlich unter Zuhilfenahme eines LT- und eines HT-Carbonisierungsofens in Stickstoffatmosphäre durchgeführt. Das Temperaturprofil und die Verstreckung im LT-Ofen sind in Tabelle 2 zu sehen, das Temperaturprofil und die Verstreckung im HT-Ofen in Tabelle 3. Die resultierenden mechanischen Eigenschaften sowie die Dichte der Carbonfaser sind in Tabelle 1 zu sehen.

**Tabelle 2**

| Heizzone | 1 | 2 | 3 | | 4 | 5 | 6 |
|---|---|---|---|---|---|---|---|
| Temperatur [°C] | 300 | 390 | 480 | | 570 | 660 | 750 |
| Verstreckung [%] | | | | +5 | | | |

Anmerkung: Temperaturprofil und Verstreckung im LT-Ofen bei der Carbonisierung in Beispiel 1.

**Tabelle 3**

| Heizzone | 1 | 2 | 3 |
|---|---|---|---|
| Temperatur [°C] | 1000 | 1175 | 1350 |
| Verstreckung [%] | | -3,5 | |

Anmerkung: Temperaturprofil und Verstreckung im HT Ofen bei der Carbonisierung in Beispiel 1.

**Tabelle 4**

| Zugfestigkeit [MPa] | E-Modul [GPa] | Dehnung [%] | Durchmesser [µm] |
|---|---|---|---|
| 3250 | 211,23 | 1,47 | 6,84 |
| 2800 | 188,85 | 1,39 | 7,88 |
| 3470 | 225,68 | 1,47 | 6,18 |
| 2330 | 204,28 | 1,11 | 7,53 |
| 2390 | 207,99 | 1,11 | 7,33 |
| 2930 | 213,84 | 1,31 | 6,57 |
| 2870 | 204,10 | 1,35 | 7,59 |
| 3340 | 207,88 | 1,54 | 6,34 |
| 2680 | 212,53 | 1,22 | 8,11 |
| 3960 | 218,22 | 1,73 | 6,35 |
| 2360 | 207,74 | 1,11 | 6,73 |
| 2640 | 209,00 | 1,22 | 7,98 |
| 1670 | 203,82 | 0,82 | 7,40 |
| 1790 | 200,58 | 0,88 | 6,74 |
| 2120 | 213,07 | 0,99 | 6,49 |
| 2540 | 200,40 | 1,23 | 6,58 |
| 2710 | 196,56 | 1,32 | 5,65 |
| 2640 | 197,62 | 1,30 | 6,69 |
| 1660 | 218,81 | 0,76 | 6,55 |
| 2140 | 204,31 | 1,02 | 7,26 |
| 3370 | 193,09 | 1,60 | 7,41 |
| 3420 | 201,74 | 1,62 | 7,77 |
| 2560 | 215,99 | 1,14 | 6,14 |
| 2920 | 214,81 | 1,32 | 7,44 |
| 3080 | 186,63 | 1,56 | 7,14 |
| 2290 | 205,56 | 1,09 | 6,94 |
| 2190 | 205,65 | 1,04 | 7,36 |
| 1940 | 208,91 | 0,92 | 6,95 |
| 3040 | 211,56 | 1,39 | 6,61 |
| 2310 | 202,89 | 1,11 | 7,38 |

Anmerkung: Einzelfaserwerte der mechanischen Eigenschaften der Carbonfasern aus Beispiel 1.

### Vergleichsbeispiel 1: (Stabilisierung und Carbonisierung von Textil-PAN 1, ohne Bestrahlung)

Das Multifilament aus Beispiel 1 wurde ohne Bestrahlung kontinuierlich stabilisiert und carbonisiert. Mittels DSC Messung wurde *T*_{onset-Z} zu 249°C und *T*_{Peak-Z} zu 299°C bestimmt. Die Temperatur in Heizkammer 1 des Stabilisierungsofens betrug 240°C, in Heizkammer 2 bis 4 wurden 250, 265 und 275°C eingestellt. Analog zu Beispiel 1 wurde in Heizkammer 1 und 2 jeweils 5% verstreckt. Die dabei auftretende Zugkraft betrug 171 cN in Heizkammer 1, 203 cN in Heizkammer 2, 255 cN in Heizkammer 3, und 370 cN in Heizkammer 4. Die Dichte des Ox-PAN-Multifilaments betrug 1,39 g/cm³, die mechanischen Eigenschaften sind in Tabelle 5 zu sehen. Die Carbonisierung wurde ebenfalls analog zu Beispiel 1 durchgeführt. Die mechanischen Eigenschaften und die Dichte der resultierenden Carbonfasern sind in Tabelle 5 zu sehen.

**Tabelle 5**

| Faser | Zugfestigkeit [MPa] | E-Modul [GPa] | Dehnung [%] | Durchmesser [µm] | Dichte [g/ml] |
|---|---|---|---|---|---|
| Ox-PAN | 280 ± 40 | 8,2 ± 1,0 | 16,8 ± 3,4 | 10,7 ± 1,2 | 1,39 |
| Carbonfaser | 2250 ± 400 | 196 ± 6 | 1,12 ± 0,2 | 6,8 ± 0,4 | 1,73 |

Anmerkung: Mechanische Eigenschaften der Ox-PAN-Fasern und Carbonfasern, resultierend aus einem nassgesponnenen 3K-Multifilament von Textil-PAN 1, ohne Elektronenbestrahlung.

### Vergleichsbeispiel 2: (Bestrahlung unter Luft, Stabilisierung und Carbonisierung analog zu KR 20160140268A)

Das Multifilament aus Beispiel 1 wurde analog zu Beispiel 1 bestrahlt, jedoch unter Luft statt Stickstoff, so dass Bestrahlungsdosis und Atmosphäre denjenigen in KR 101755267 gleichen. Danach wurde jeweils ein etwa 15 cm langes Stück der unter Luft bestrahlten Fasern in Graphitschiffchen fixiert. Anschließend wurden die Fasern in einem Muffelofen unter Luft oxidativ stabilisiert. Dabei wurde von 200 auf 240°C innerhalb von 150 Minuten und von 240 bis 260°C innerhalb von 90 Minuten aufgeheizt. Anschließend wurden die Fasern mit einer Heizrate von 5 K/min bis 1200°C unter Stickstoff carbonisiert. Die resultierenden mechanischen Eigenschaften sind in Tabelle 6 zu sehen. Die Zugfestigkeit dieser Fasern entspricht in etwa der Zugfestigkeit der Carbonfasern nach KR 20160140268A, der E Modul liegt etwa 50 GPa über dem der Carbonfasern nach KR 20160140268A.

**Tabelle 6**

| Dosis | Zugfestigkeit [MPa] | E-Modul [GPa] | Dehnung [%] | Durchmesser [µm] | Dichte [g/ml] |
|---|---|---|---|---|---|
| 1000 kGy | 1740 ± 500 | 178 ± 15 | 0,98 ± 0,28 | 8,4 ± 0,5 | 1,75 |

Anmerkung: Mechanische Eigenschaften der Carbonfasern, resultierend aus Textil-PAN 1, bestrahlt in Luft, stabilisiert und carbonisiert analog zu KR 101755267.

### Beispiel 2: (Bestrahlung, Stabilisierung und Carbonisierung von Textil-PAN 2)

500 m eines nassgesponnenen 3k Multifilaments, bestehend aus Textil-PAN 2 (6,5 Gew.-% Vinylacetat; *Mₙ*= 51 000 g/mol, PDI = 4,9, *T*_{onset-Z} = 256°C, *T*_{Peak-Z} = 314°C), wurden kontinuierlich (6,6 m/min) mit 1000 kGy Elektronenstrahlung bei 200 kV Beschleunigungsspannung und 3,5 mA Stromstärke unter Stickstoff bestrahlt. Anschließend wurde über eine DSC-Messung der bestrahlten Faser deren *T*_{onset-Z E-PAN} mit 210°C und *T*_{Peak-Z E-PAN} mit 291°C bestimmt. Das Multifilament wurde anschließend in einem Stabilisierungsofen mit 4 Heizkammern stabilisiert. Anhand des bestimmten *T*_{onset-Z E-PAN} wurde eine Temperatur von 210°C in Heizkammer 1 gewählt.

In den folgenden Heizkammern 2 bis 4 wurden 225°C, 245°C und 265°C eingestellt. In Heizkammer 1 und 2 wurde die Faser jeweils 5% verstreckt. Die Dichte des resultierenden Ox-PAN-Multifilaments betrug 1,36 g/cm³. Die anschließende Carbonisierung wurde kontinuierlich unter Zuhilfenahme eines LT- und eines HT-Carbonisierungsofens in Stickstoffatmosphäre durchgeführt. Die Temperaturprofile in LT und HT entsprechen denen in Beispiel 1, die Verstreckung im LT betrug +2%, im HT -3,5 %. Die mechanischen Eigenschaften der Carbonfasern sind in Tabelle 7 zu sehen.

**Tabelle 7**

| Dosis der EB-Bestrahlung [kGy] | Zugfestigkeit [MPa] | E-Modul [GPa] | Dehnung [%] | Durchmesser [µm] | Dichte [g/ml] |
|---|---|---|---|---|---|
| 1000 | 2600 ± 600 | 184 ± 6 | 1,38 ± 0,34 | 7,0 ± 0,5 | 1,71 |

Anmerkung: Eigenschaften der Carbonfasern, resultierend aus einem nassgesponnenen 3-K Multifilaments aus Textil-PAN 2, elektronenbestrahlt unter Stickstoff mit einer Dosis von 1000 kGy.

### Beispiel 3: (Bestrahlung, Stabilisierung und Carbonisierung von Textil-PAN 1 mit verschiedenen Zeitabständen zwischen Bestrahlung und Stabilisierung)

800 m eines trockengesponnenes 3 K Multifilaments aus Textil-PAN 1 (93,5 Gew.-% Acrylnitril, 6 Gew.-% Methylacrylat, 0,5 Gew.-% Methallylsulfonat, Mₙ= 72 000 g/mol, PDI= 3,0, *T*_{onset-Z} = 249°C, *T*_{Peak-Z} = 299°C) wurden kontinuierlich (Wickelgeschwindigkeit = 6,6 m/min) mit 1000 kGy Elektronenstrahlung bei 200 kV Beschleunigungsspannung und 3,5 mA Stromstärke unter Stickstoff bestrahlt. Der *T*_{onset-Z E-PAN} und *T*_{Peak-Z E-PAN} entsprachen dem aus Beispiel 1. Das Multifilament wurde anschließend in vier Versuchen jeweils nach einer Pause mit einer Dauer von einer Stunde, einem Tag, einer Woche und 6 Wochen in einem Stabilisierungsofen mit 4 Heizkammern stabilisiert. Die Verstreckungen und Temperaturen im Stabilisierungsofen entsprechen denen von Beispiel 1. Die dabei auftretenden Zugkräfte im Stabilisierungsofen sind in Tabelle 8 zu sehen.

**Tabelle 8**

| Intervall Bestrahlung - Stabilisierung | Ofen | 1 | 2 | 3 | 4 |
|---|---|---|---|---|---|
| | Temperatur [°C] | 210 | 225 | 245 | 265 |
| | Verstreckung [%] | 5 | 5 | 0 | 0 |
| 1 h | Zugkraft [cN] | 196 | 268 | 272 | 274 |
| 1d | Zugkraft [cN] | 206 | 267 | 268 | 260 |
| 1 W | Zugkraft [cN] | 182 | 252 | 257 | 266 |
| 6 W | Zugkraft [cN] | 188 | 251 | 261 | 240 |

Anmerkung: Temperaturprofil, Zugkräfte und Verstreckung im Stabilisierungsofen für die bei der oxidativen Stabilisierung der trockengesponnenen und mit 1000 kGy bestrahlten Dralon X Faser nach verschiedenen Zeitintervallen zwischen Bestrahlung und Stabilisierung.

Die Dichte und die mechanischen Eigenschaften des resultierenden Ox-PAN-Multifilaments sind in Tabelle 9 dargestellt.

**Tabelle 9**

| Intervall Bestrahlung - Stabilisierung | Zugfestigkeit [cN/tex] | E-Modul [cN/tex] | Dehnung [%] | Durchmesser [dtex] | Dichte [g/ml] |
|---|---|---|---|---|---|
| 1 h | 20,8 ± 1,8 | 550 ± 30 | 23 ± 5 | 1,1 ± 0,3 | 1,36 |
| 1 d | 18,4 ± 2,0 | 530 ± 20 | 23 ± 5 | 1,2 ± 0,3 | 1,36 |
| 1 W | 19,9 ± 2,2 | 560 ± 30 | 20 ± 6 | 1,1 ± 0,3 | 1,36 |
| 6 W | 16,2 ± 1,1 | 500 ± 30 | 23 ± 5 | 1,2 ± 0,3 | 1,37 |

Anmerkung: Eigenschaften der stabilisierten Fasern, die aus mit 1000 kGy bestrahlten, trockengesponnenen Dralon X Fasern resultieren. Die Zeit zwischen Bestrahlung und der Stabilisierung wurde zwischen etwa einer Stunde und 6 Wochen variiert.

Die Carbonisierung wurde anschließend wie in Beispiel 1 durchgeführt. In Tabelle 10 sind die mechanischen Eigenschaften sowie die Dichten der resultierenden Carbonfasern dargestellt. Im LT-Ofen wurde bei den Versuchen die Verstreckung zwischen 2 und 7 % variiert.

**Tabelle 10**

| Intervall BestrahlungStabilisierung | LT Verstreckung [%] | Zugfestigkeit [GPa] | E-Modul [GPa] | Dehnung [%] | Durchmesser [dtex] |
|---|---|---|---|---|---|
| 1 h | 2 | 2,49 ± 0,89 | 188 ± 7 | 1,29 ± 0,4 | 0,55 ± 0,09 |
| | 5 | 3,08 ± 0,64 | 193 ± 9 | 1,54 ± 0,29 | 0,58 ± 0,09 |
| | 7 | 2,89 ± 0,89 | 193 ± 7 | 1,46 ± 0,43 | 0,61 ± 0,10 |
| 1 d | 2 | 2,52 ± 0,66 | 192 ± 9 | 1,29 ± 0,31 | 0,61 ± 0,19 |
| | 5 | 2,85 ± 0,60 | 196 ± 9 | 1,42 ± 0,29 | 0,66 ± 0,18 |
| | 7 | 2,60 ± 0,62 | 195 ± 9 | 1,30 ± 0,29 | 0,53 ± 0,08 |
| 1 W | 2 | 2,16 ± 0,63 | 185 ± 11 | 1,15 ± 0,32 | 0,67 ± 0,25 |
| | 5 | 2,67 ± 0,52 | 192 ± 10 | 1,35 ± 0,23 | 0,58 ± 0,09 |
| | 7 | 2,46 ± 0,53 | 197 ± 9 | 1,23 ± 0,25 | 0,61 ± 0,16 |
| 6 W | 2 | 2,72 ± 0,64 | 184 ± 8 | 1,44 ± 0,33 | 0,59 ± 0,07 |
| | 5 | 2,17 ± 0,59 | 191 ± 14 | 1,12 ± 0,27 | 0,63 ± 0,16 |
| | 7 | 2,07 ± 0,38 | 192 ± 11 | 1,07 ± 0,21 | 0,58 ± 0,13 |

Anmerkung: Mechanische Eigenschaften der Carbonfasern aus einem trockengesponnenen, mit 1000 kGy bestrahlten 3K-Textil-PAN-1 Multifilament. Die Zeit zwischen Bestrahlung und Stabilisierung wurde zwischen 1 h und 6 W variiert. Die Dichte betrug bei allen Carbonfasern 1,77 g/ml.

### Beispiel 4: (Bestrahlung, Stabilisierung und Carbonisierung von Textil-PAN 3)

500 m eines nassgesponnenen 3k Multifilaments, bestehend aus Textil-PAN 3 (100 % Acrylnitril, *Mₙ* = 84 000 g/mol, PDI = 5,6, *T*_{onset-Z} = 298°C, *T*_{Peak-Z} = 313°C), wurden kontinuierlich (6,6 m/min) mit 1000 kGy Elektronenstrahlung bei 200 kV Beschleunigungsspannung und 3,5 mA Stromstärke unter Stickstoff bestrahlt. Anschließend wurde über eine DSC-Messung der bestrahlten Faser deren *T*_{onset-Z E-PAN} zu 217°C und *T*_{Peak-Z E-PAN} zu 279°C bestimmt. Das Multifilament wurde anschließend in einem Stabilisierungsofen mit 4 Heizkammern stabilisiert. Anhand des bestimmten *T*_{onset-Z E-PAN} wurde eine Temperatur von 210°C in Heizkammer 1 gewählt. In den folgenden Heizkammern 2 bis 4 wurden 225°C, 245°C und 265°C eingestellt. In Heizkammer 1 und 2 wurde die Faser jeweils 2% verstreckt, in Heizkammer 3 & 4 betrug die Verstreckung -0,5 %. Die Dichte des resultierenden Ox-PAN-Multifilaments betrug 1,37 g/cm³. Die anschließende Carbonisierung wurde kontinuierlich unter Zuhilfenahme eines LT- und eines HT-Carbonisierungsofens in Stickstoffatmosphäre durchgeführt. Die Temperaturprofile in LT und HT entsprechen denen in Beispiel 1, die Verstreckung im LT betrug +5%, im HT -3,5 %. Die mechanischen Eigenschaften der Carbonfasern sind in Tabelle 11 zu sehen.

**Tabelle 11**

| Dosis der EB-Bestrahlung [kGy] | Zugfestigkeit [MPa] | E-Modul [GPa] | Dehnung [%] | Durchmesser [µm] | Dichte [g/ml] |
|---|---|---|---|---|---|
| 1000 | 2980 ± 660 | 212 ± 9 | 1,38 ± 0,30 | 7,0 ± 0,5 | 1,78 |

Anmerkung: Eigenschaften der Carbonfasern, resultierend aus einem nassgesponnenen 3K Multifilaments aus Textil-PAN 3, elektronenbestrahlt unter Stickstoff mit einer Dosis von 1000 kGy.

## Patentansprüche

1. Verfahren zur Bestrahlung und oxidativen Stabilisierung von PAN-Fasern zur Herstellung einer Präkursorfaser von Carbonfasern, **dadurch gekennzeichnet, dass**
(1) die PAN-Fasern auf einem Homopolymer oder Copolymer von PAN beruhen, wobei das Homopolymer oder Copolymer vom PAN eine *T*_{onset-z}-Temperatur von mindestens 245°C, gemessen unter Luft (nach DIN EN ISO 11357-5:2014-07), ein zahlenmittleres Molekulargewicht von 20 000 bis 250 000 g/mol Polymethylmethacrylat-Molmassenäquivalenten (bestimmt nach DIN 55672-2:2016-03) sowie einen Gehalt an Comonomeren von nicht mehr als 15,0 Gew.-% aufweist,
(2) die PAN-Fasern einer ionisierenden Bestrahlung mit Elektronenstrahlen in einer Inertgasatmosphäre mit einer Bestrahlungsdosis von 10 bis 5000 kGy unterworfen werden,
(3) von den durch Bestrahlung erhaltenen E-PAN-Fasern die herabgesetzte *T*_{onset-z}-Temperatur unter Luft bestimmt wird (*T*_{onset-Z E-PAN}) (nach DIN EN ISO 11357-5:2014-07), darauf die oxidative Thermostabilisierung bei einer Starttemperatur von *T*_{onset-Z E-PAN} ± 30°C eingeleitet wird und die oxidative Thermostabilisierung bei ansteigender Temperatur bis zu einer Mindestdichte der oxidativ stabilisierten PAN-Faser (Ox-PAN) von 1,30 g/cm³ durchgeführt wird.

2. Verfahren nach Anspruch 1, **dadurch gekennzeichnet, dass** das PAN ein zahlenmittleres Molekulargewicht von 30 000 bis 150 000 g/mol, insbesondere von 50 000 bis 120 000 g/mol, aufweist.

3. Verfahren nach Anspruch 1 oder 2, **dadurch gekennzeichnet, dass** der Comonomer-Gehalt vom PAN 0,0 bis 12,0 Gew.-%, insbesondere 0,0 bis 9,0 Gew.-% und besonders bevorzugt 0,0 bis 7,5 Gew.-% beträgt.

4. Verfahren nach mindestens einem der vorhergehenden Ansprüche, **dadurch gekennzeichnet, dass** das Comonomer vom PAN eine Vinyl-Verbindung, insbesondere Vinylacetat, Propionsäurevinylester, Methylacrylat, Methylmethacrylat, Ethylacrylat, Propylacrylat, n-Butylacrylat, tert-Butylacrylat, Natriummethallylsulfonat, Natriumvinylsulfonat, Acrylamid, Methacrylamid und/oder Vinylacetamid darstellt.

5. Verfahren nach mindestens einem der vorhergehenden Ansprüche, **dadurch gekennzeichnet, dass** die Bestrahlungsdosis der ionisierenden Bestrahlung 70 bis 2500 kGy, insbesondere 300 bis 1000 kGy, beträgt.

6. Verfahren nach mindestens einem der vorhergehenden Ansprüche, **dadurch gekennzeichnet, dass** die ionisierende Bestrahlung mit Elektronenstrahlen in einer Stickstoffatmosphäre durchgeführt wird.

7. Verfahren nach Anspruch 6, **dadurch gekennzeichnet, dass** die Beschleunigungsspannung bei der ionisierenden Bestrahlung mit Elektronenstrahlen 100 bis 900 kV, insbesondere 160 bis 600 kV und besonders bevorzugt 180 bis 400 kV, beträgt.

8. Verfahren nach Anspruch 6 oder 7, **dadurch gekennzeichnet, dass** die Stromstärke bei der ionisierenden Bestrahlung mit Elektronenstrahlen 0,1 bis 100 mA, insbesondere 1 bis 50 mA und besonders bevorzugt 2 bis 10 mA beträgt.

9. Verfahren nach mindestens einem der Ansprüche 6 bis 8, **dadurch gekennzeichnet, dass** die Lagerungszeit zwischen Bestrahlung und oxidativer Thermostabilisierung weniger als einen Tag, vorzugsweise weniger als eine Stunde beträgt.

10. Verfahren nach mindestens einem der Ansprüche 6 bis 9, **dadurch gekennzeichnet, dass** die ionisierende Bestrahlung bei kontinuierlichem Fadenlauf der oxidativen Thermostabilisierung unmittelbar vorgeschaltet wird.

11. Verfahren nach mindestens einem der vorhergehenden Ansprüche, **dadurch gekennzeichnet, dass** die Starttemperatur bei der oxidativen Thermostabilisierung *T*_{onset-Z E-PAN} ± 20°C, insbesondere ± 10°C, beträgt.

12. Verfahren nach mindestens einem der vorhergehenden Ansprüche, **dadurch gekennzeichnet, dass** die Endtemperatur der oxidativen Thermostabilisierung *T*_{Peak-Z E-PAN} ± 30°C, insbesondere ± 20°C, beträgt.

13. Verfahren nach mindestens einem der vorhergehenden Ansprüche, **dadurch gekennzeichnet, dass** die oxidative Thermostabilisierung bis zu einer Dichte des oxidativ thermostabilisierten PANs (Ox-PAN) von 1,30 bis 1,5 g/cm³, insbesondere von 1,35 bis 1,39 g/cm³, durchgeführt wird.

14. Verfahren nach mindestens einem der vorhergehenden Ansprüche, **dadurch gekennzeichnet, dass** die *T*_{onset-z}-Temperatur bis zu 320°C, insbesondere bis zu 300°C, beträgt.

15. Verwendung der nach einem Verfahren nach mindestens einem der vorhergehenden Ansprüche erhaltenen Ox-PAN-Fasern zur Herstellung von Carbonfasern durch Carbonisierung, gegebenenfalls mit anschließender Graphitisierung.

## Claims

1. A method for the irradiation and oxidative stabilisation of PAN fibres for the production of a precursor fibre of carbon fibres, **characterised in that**
(1) the PAN fibres are based on a homopolymer or copolymer of PAN, the homopolymer or copolymer of PAN having a *T*_{onset-Z} temperature of at least 245°C, measured under air (according to DIN EN ISO 11357-5:2014-07), a number-average molecular weight of 20,000 to 250,000 g/mol polymethyl methacrylate molar mass equivalents (determined according to DIN 55672-2:2016-03), and a content of comonomers of not more than 15.0 wt.%,
(2) the PAN fibres are subjected to ionising irradiation with electron beams in an inert gas atmosphere with an irradiation dose of 10 to 5,000 kGy,
(3) the reduced *T*_{onset-Z} temperature under air is determined from the E-PAN fibres obtained by irradiation (*T*_{onset-Z E-PAN}) (according to DIN EN ISO 11357-5: 2014-07), thereupon the oxidative thermostabilisation is initiated at a starting temperature of *T*_{onset-Z E-PAN} ± 30°C, and the oxidative thermostabilisation is carried out at increasing temperature up to a minimum density of the oxidatively stabilised PAN fibre (ox-PAN) of 1.30 g/cm³.

2. The method according to claim 1, **characterised in that** the PAN has a number-average molecular weight of from 30,000 to 150,000 g/mol, especially from 50,000 to 120,000 g/mol.

3. The method according to claim 1 or claim 2, **characterised in that** the comonomer content of PAN is 0.0 to 12.0 wt.%, especially 0.0 to 9.0 wt.%, and especially preferably 0.0 to 7.5 wt.%.

4. The method according to at least one of the preceding claims, **characterised in that** the comonomer of the PAN is a vinyl compound, especially vinyl acetate, propionic acid vinyl ester, methyl acrylate, methyl methacrylate, ethyl acrylate, propyl acrylate, n-butyl acrylate, tert-butyl acrylate, sodium methallyl sulphonate, sodium vinyl sulphonate, acrylamide, methacrylamide and/or vinyl acetamide.

5. The method according to at least one of the preceding claims, **characterised in that** the irradiation dose of the ionising irradiation is 70 to 2,500 kGy, especially 300 to 1,000 kGy.

6. The method according to at least one of the preceding claims, **characterised in that** the ionising irradiation is carried out with electron beams in a nitrogen atmosphere.

7. The method according to claim 6, **characterised in that** the acceleration voltage during the ionising irradiation with electron beams is 100 to 900 kV, especially 160 to 600 kV and especially preferably 180 to 400 kV.

8. The method according to claim 6 or claim 7, **characterised in that** the current intensity during ionising irradiation with electron beams is 0.1 to 100 mA, especially 1 to 50 mA, and especially preferably 2 to 10 mA.

9. The method according to at least one of claims 6 to 8, **characterised in that** the storage time between irradiation and oxidative thermostabilisation is less than one day, preferably less than one hour.

10. The method according to at least one of claims 6 to 9, **characterised in that** the ionising irradiation is carried out immediately upstream of the oxidative thermostabilisation in the case of continuous filament running.

11. The method according to at least one of the preceding claims, **characterised in that** the starting temperature in the oxidative thermostabilisation *T*_{onset-Z E-PAN} is ± 20°C,
especially ± 10°C.

12. The method according to at least one of the preceding claims, **characterised in that** the end temperature of the oxidative thermostabilisation *T*_{Peak-Z E-PAN} is ± 30°C,
especially ± 20°C.

13. The method according to at least one of the preceding claims, **characterised in that** the oxidative thermostabilisation is carried out up to a density of the oxidatively thermostabilised PAN (ox-PAN) of 1.30 to 1.5 g/cm³, especially of 1.35 to 1.39 g/cm³.

14. The method according to at least one of the preceding claims, **characterised in that** the *T*_{onset-Z} temperature is up to 320°C, especially up to 300°C.

15. Use of the ox-PAN fibres obtained by a method according to at least one of the preceding claims for the production of carbon fibres by carbonisation, optionally with subsequent graphitisation.

## Revendications

1. Procédé d'irradiation et de stabilisation par oxydation de fibres de polyacrylonitrile, PAN, pour fabriquer des fibres précurseurs de fibres de carbone, **caractérisé en ce que**
(a) les fibres PAN sont à base d'un homopolymère ou d'un copolymère de PAN,
dans lequel l'homopolymère ou le copolymère de PAN présente une température T_{onset-z} d'au moins 245 °C mesurée sous air (selon la norme DIN EN ISO 11357-5:2014-07), un poids moléculaire moyen de 20 000 à 250 000 g/mol d'équivalents en masse molaire de polyméthylméthacrylate (défini selon la norme DIN 55672-2:2016-03) ainsi qu'une teneur en comonomères inférieure ou égale à 15,0 % en poids,
(2) les fibres PAN sont soumises à une irradiation ionisante avec des faisceaux d'électrons sous une atmosphère de gaz inerte avec une dose d'irradiation de 10 à 5000 kGy,
(3) la température T_{onset-z} réduite est déterminée sous air par les fibres E-PAN obtenues par irradiation (T_{onset-z E-PAN}) (selon la norme DIN EN ISO 11357-5:2014-07), puis la thermostabilisation par oxydation est amorcée à une température de départ T_{onset-z E-PAN} de ±30 °C et la thermostabilisation par oxydation est effectuée à une température croissante jusqu'à une densité minimale des fibres PAN stabilisées par oxydation (Ox-PAN) de 1,30 g/cm³.

2. Procédé selon la revendication 1, **caractérisé en ce que** le PAN présente un poids moléculaire moyen de 30 000 à 150 000 g/mol, en particulier de 50 000 à 120 000 g/mol.

3. Procédé selon la revendication 1 ou 2, **caractérisé en ce que** la teneur en comonomère de PAN va de 0,0 à 12,0 % en poids, en particulier de 0,0 à 9,0 % en poids et de manière particulièrement préférée de 0,0 à 7,5 % en poids.

4. Procédé selon au moins l'une quelconque des revendications précédentes, **caractérisé en ce que** le comonomère de PAN constitue un composé de vinyle, en particulier de l'acétate de vinyle, de vinylester d'acide propionique, d'acrylate de méthyle, de méthacrylate de méthyle, d'acrylate d'éthyle, d'acrylate de propyle, d'acrylate n-butyle, d'acrylate tert-butyle, de méthallylsulfonate de sodium, de vinylsulfonate de sodium, d'acrylamide, de méthacrylamide et/ou de vinylacétamide.

5. Procédé selon au moins l'une quelconque des revendications précédentes, **caractérisé en ce que** la dose d'irradiation de l'irradiation ionisante va de 70 à 2500 kGy, en particulier de 300 à 1000 kGy.

6. Procédé selon au moins l'une quelconque des revendications précédentes, **caractérisé en ce que** l'irradiation ionisante avec des faisceaux d'électrons est effectuée sous une atmosphère azotée.

7. Procédé selon la revendication 6, **caractérisé en ce que** la tension d'accélération va, lors de l'irradiation ionisante avec des faisceaux d'électrons, de 100 à 900 kV, en particulier de 160 à 600 kV et de manière particulièrement préférée de 180 à 400 kV.

8. Procédé selon la revendication 6 ou 7, **caractérisé en ce que** l'intensité du courant lors de l'irradiation ionisante avec des faisceaux d'électrons va de 0,1 à 100 mA, en particulier de 1 à 50 mA et de manière particulièrement préférée de 2 à 10 mA.

9. Procédé selon au moins l'une quelconque des revendications 6 à 8, **caractérisé en ce que** le temps d'entreposage entre l'irradiation et la thermostabilisation par oxydation est inférieur à un jour, de préférence est inférieur à une heure.

10. Procédé selon au moins l'une quelconque des revendications 6 à 9, **caractérisé en ce que** l'irradiation ionisante se déroule directement en amont de la thermostabilisation par oxydation lors du trajet de fil continu.

11. Procédé selon au moins l'une quelconque des revendications précédentes, **caractérisé en ce que** la température de départ lors de la thermostabilisation par oxydation T_{onset-z E-PAN} est de ±20 °C, en particulier de ±10 °C.

12. Procédé selon au moins l'une quelconque des revendications précédentes, **caractérisé en ce que** la température de fin de la thermostabilisation par oxydation T_{Peak-z E-Pan} est de ±30 °C, en particulier de ±20 °C.

13. Procédé selon au moins l'une quelconque des revendications précédentes, **caractérisé en ce que** la thermostabilisation par oxydation est effectuée jusqu'à une densité du PAN thermostabilisé par oxydation (Ox-PAN) de 1,30 à 1,5 g/cm³, en particulier de 1,35 à 1,39 g/cm³.

14. Procédé selon au moins l'une quelconque des revendications précédentes, **caractérisé en ce que** la température T_{onset-z} va jusqu'à 320 °C, en particulier jusqu'à 300 °C.

15. Utilisation des fibres Ox-PAN obtenues selon un procédé selon au moins l'une quelconque des revendications précédentes pour fabriquer des fibres de carbone par carbonisation, éventuellement avec une graphitisation consécutive.
